# EUROPÄISCHE PATENTSCHRIFT

(11) **EP 0 172 181 B1**
(45) Veröffentlichungstag und Bekanntmachung des Hinweises auf die Patenterteilung: **20.07.1988**
(21) Anmeldenummer: 85900622.3
(22) Anmeldetag: 07.02.1985
(51) Int. Cl.: D01D 5/08, D01D 7/00

(54) **VERFAHREN UND VORRICHTUNG ZUM CO-SPINNEN VON SYNTHETISCHEN FÄDEN.**
METHOD AND PLANT FOR COSPINNING SYNTHETIC YARNS.
PROCEDE ET INSTALLATION DE FILAGE A DEUX COMPOSANTS DE FILS SYNTHETIQUES.

(30) Priorität: 14.02.1984 CH 704/84
(43) Veröffentlichungstag der Anmeldung: 26.02.1986
(73) Patentinhaber: Rhône-Poulenc Viscosuisse SA, 6020 Emmenbrücke (CH)
(72) Erfinder: SCHMIEDER, Heinrich, CH-6023 Rothenburg (CH); ZEMP, Josef, CH-6006 Luzern (CH); FISCHER, Klaus, CH-6030 Ebikon (CH)
(74) Vertreter: Herrmann, Peter Johannes
(86) Internationale Anmeldenummer: CH8500022
(87) Internationale Veröffentlichungsnummer: WO8503728

(56) Entgegenhaltungen:
- DE-A- 1 805 954
- US-A- 4 025 595
- US-A- 4 247 505
- Patents Abstracts of Japan, Band 3, Nr. 123 (C-61) 16. Oktober 1979 & JP, A, 54101912 (CHISSO K.K.) 10. August 1979

## Beschreibung

Die Erfindung betrifft ein Verfahren zum Co-Spinnen von synthetischen Fäden, aus wenigstens zwei Polymeren auf einer Doppelspinnposition bestehend aus wenigstens zwei nebeneinander angeordneten Spinnpositionen, sowie eine Vorrichtung zur Durchführung dieses Verfahrens.

Das Co-Spinnen von synthetischen Fäden aus zwei verschiedenen Polymeren ist bekannt. Das US-Patent 4 025 595 betrifft ein Verfahren zur Herstellung von gemischten Filamenten mit 20 bis 68 Fibrillen und einen Titer zwischen 70 und 260 den, wobei man mindestens zwei Faserbündel co-spinnt, separat verwirbelt, zusammen verstreckt und anschließend bei einem Verwirbelungsgrad zwischen 45 und 80 % verwirbelt. Gemäß diesem Verfahren stellt man vollverstreckte Fäden auf einer Doppelspinnposition her. Die Nachteile dieses Verfahrens sind: erstens die kleine Produktivität, da man nur mit einem Spinnabzug von 800 m/min arbeitet, und zweitens, daß man auf einer Doppelspinnposition nur ein einziges Garn herstellt.

Der Erfindung liegt die Aufgabe zugrunde, ein Verfahren zur Verfügung zu stellen, das eine höhere Produktivität mit einem kleineren finanziellen Aufwand pro Spinnstelle erlaubt.

Die Aufgabe wird erfindungsgemäß dadurch gelöst, daß auf einer ersten Spinnposition ein Polymer A und auf einer zweiten Spinnposition ein Polymer B zu wenigstens zwei Teilfäden versponnen, jeder der Teilfäden einer getrennten Behandlung unterworfen, je ein Teilfaden der beiden Spinnpositionen in einem Vereinigungspunkt zusammengefaßt und die resultierenden Fäder aufgewickelt werden.

Gemäß diesem Verfahren stellt man vorzugsweise schnellgesponnene Garne ohne Verstreckung vor der Aufwicklung her. Der schnellgesponnene Faden ist teilverstreckt und muß im Falle einer Verwendung für die Texturierung strecktexturiert werden. Ein teilverstrecktes Garn hat als Vorlagegarn bessere Eigenschaften für die Texturierung als ein vollverstrecktes Garn. Das erfindungsgemäße Garn ist aber auch als glattes oder verstrecktes Garn verwendbar.

Wenn man zwei Teilfäden produzieren will, verwendet man eine einzige Spinndüse mit einer Halbkreisanordnung für die Kapillaren. Vorzugsweise stellt man pro Spinnposition vier bis acht Teilfäden her. In diesem Fall verwendet man zwei bis vier Spinndüsen, die nebeneinander angeordnet sind, d. h. die vier, sechs oder acht Spinndüsen auf einer gleichen Linie, oder die Spinndüsen einer Spinnposition auf einer gegenüber den Spinndüsen der anderen Spinnposition versetzten Linie.

Gegenüber dem US-Patent 4 025 595 sind die erfindungsgemäß co-gesponnenen Fäden nur einmal und zwar zwischen dem Vereinigungspunkt und dem Aufwickeln verwirbelt.

Obwohl der Titer des Endfadens nicht kritisch ist, stellt man Fäden mit einem Endtiter zwischen 50 und 600 dtex, vorzugsweise zwischen 50 und 260 dtex, her. Ebenfalls ist der Titer der Einzelfilamente unkritisch.

Die erhaltenen Fäden sind LOY (Low-Oriented-Yarn) oder POY (Partially-Oriented-Yarn), vorzugsweise POY, mit einer Aufwickelgeschwindigkeit zwischen 2500 und 6000 m/min hergestellt. Die Teilfäden werden vorzugsweise auf zwei Aufspuleinrichtungen aufgewickelt.

Die verwendeten synthetischen Polymere sind reine oder modifizierte Polyester und/oder Polyamide und/oder Polypropylene oder ihre Copolymere. Als Polyamide kommen sowohl Polyamid 6 als auch Polyamid 66 oder ihre Copolymere in Frage. Unter Polyester versteht man Polyester hergestellt entweder durch Direktkondensation von Ethylenglykol und Terephthalsäure oder durch Umesterung von Dimethylterephthalat mit Ethylenglykol und anschließender Polykondensation des zunächst gebildeten Diglykolterephthalates. An Stelle von Ethylenglykol können noch andere Diole wie 1,3-Propandiol, 1,4-Butandiol, 1,6-Hexandiol oder Cyclohexan-Dimethanol, und neben der Terephthalsäure resp. des Dimethylterephthalates noch andere Dicarbonsäuren wie Isophthalsäure, Adipinsäure, Azelainsäure, Dimerfettsäure resp. die Alkylester dieser Säuren zusätzlich eingesetzt werden.

Als synthetische Polymere der Teilfäden können sowohl Polyester-Polyester-, Polyamid-Polyamid-, Polypropylen-Polypropylen- als auch Polyamid-Polyester-, Polyamid-Polypropylen, Polyester-Polypropylen-Kombinationen in Betracht gezogen werden. Man kann auch Kombinationen wählen, bei denen zwischen beiden Teilfäden eine gewiße Schrumpfdifferenz existiert.

Erfindungsgemäß kann man auch Vorlagefäden für Spun-like-Fäden herstellen. In diesem Fall kombiniert man beispielsweise modifizierte, d. h. regular- und basisch-färbbare Polyester. Der basisch färbbare Polyester enthält ein Metallsulfonat wie das Sulfonat der 3,5-Isophthalsäure oder das Sulfonat des 3,5-Isophthalsäure-Dimethylesters. Es ist auch möglich, einen modifizierten, basisch färbbaren Polyester einzusetzen. In diesem Fall enthält er zusätzlich ein Polyalkylenglykol oder ein Polyolefin, wie in der internationalen Anmeldung PCT/CH83/00035 beschrieben.

Der Spun-like-Faden gemäß EP-Patent 22 065 ist auch gemäß der vorliegenden Erfindung herstellbar. Eine Spinnposition enthält dann Spinndüsen mit feinen und gröberen Kapillaren. Dieser Teilfaden bildet die Umhüllungskomponente und derjenige der anderen Spinnposition die Kernkomponente. Im Falle einer Herstellung von Spun-like-Fäden ist das titerbezogene Streckkraftverhältnis der Teilfäden aus verschiedenen Polymeren bei einer Bezugsverstreckung zwischen 1 : 1,2 und 1 : 2 größer als 2.

Erfindungsgemäß ist bei der Behandlung der Teilfäden aus verschiedenen Polymeren die Einspannlänge im Blasschacht separat variierbar. Die Blaslufttemperatur, der Blasluftdruck und die Blasluftfeuchtigkeit sind bekannterweise einzustellen und können ebenfalls wie auch Spinnpräparationstyp und -auftragshöhe separat variiert werden.

Die Erfindung betrifft weiter eine Vorrichtung zur Durchführung des Verfahrens, dadurch gekennzeichnet, daß der Spinnposition für das Polymer (A) eine Dosierpumpe und wenigstens je eine Spinndüse und der Spinnposition für das Polymer (B) eine Dosierpumpe und wenigstens je eine Spinndüse zugeordnet sind und wenigstens je ein Konvergenzfadenführer und je eine Öse als ein Mittel zur Vereinigung für wenigstens je zwei Teilfäden sowie ein Aufspulmittel angeordnet sind.

Das Mittel zur Vereinigung der Teilfäden ist eine Öse, ein Stift oder ein Sauschwänzchen. Die erfindungsgemäße Vorrichtung enthält vorzugsweise zwei bis vier Spinndüsen pro Spinnposition. Die Vorrichtung könnte mehr als vier Spinndüsen aufweisen, was den Aufwand pro Spinnstelle noch reduzieren würde.

Die Zahl der aus jeder Spinndüse austretenden Teilfaden ist nicht kritisch: sie ist vorzugsweise zwei, da diese Anordnung die bekannteste ist. Es ist aber durchaus möglich, diese Zahl bis drei oder vier zu variieren.

Die Vorrichtung enthält zwischen dem Vereinigungspunkt und dem Aufspulmittel eine Verwirbelungsdüse, damit die erhaltenen Fäden, deren Einzelkomponenten am Konvergenzfadenführer separat mit Spinnpräparation behandelt werden, einen Fadenschluß erhalten.

Wie schon oben erwähnt, hat jede Spinnposition eine getrennte Kühlbehandlung. Die Einspannlange jeder Kühlbehandlung ist separat variierbar, um bestimmte Fadeneigenschaften zu erzielen. Die Länge des Blasschachtes für diese Behandlung liegt z. B. zwischen 1 und 2 m.

Die Erfindung betrifft schließlich die Verwendung der synthetischen Fäden, bestehend aus zwei aus gleichen oder verschiedenen Polymeren gesponnenen Teilfäden. Diese Fäden können als solche verwendet oder verstreckt und wärmebehandelt werden, sind aber vorzugsweise texturiert oder strecktexturiert, und zwar falschdrallstrecktexturiert.

Die Erfindung wird nun anhand der beigefügten Zeichnungen näher erläutert. Es zeigen
Fig. 1: eine erfindungsgemäße Vorrichtung mit einer Anordnung von vier Spinndüsen pro Spinnposition,
Fig. 2: die Streckkraftkurven von zwei erfindungsgemäß hergestellten Teilfäden.

Vom nicht gezeigten Extruder gelangen die Polymerschmelzen der separaten Polymere A und B in die entsprechenden Dosierpumpen 3 und 4. Die Spinnposition von Polymer A ist mit 1 und diejenige von Polymer B mit 2 bezeichnet. Die Dosierpumpen 3 und 4 fördern die entsprechenden Polymere jeweils durch Leitungen 5 und 6 in die Spinndüsen 7 und 8. Jede dieser Spinndüsen weist Löcher für zwei Teilfäden auf. Diese Teilfäden 9 und 10 erstarren unterhalb der Düse durch die Kühlwirkung der Blasluft C.

Die Einspannlängen der Teilfäden 9 und 10, d. h. der Abstand zwischen den Düsen 7 und 8 und den Konvergenz-Fadenführern 11 und 12, wurden im Falle von Fig. 1 gleich gewählt. Die Spinnpräparationsbehandlung der Teilfäden findet beim Konvergenz-Fadenführern 11 und 12 statt. Je ein Teilfaden 9 und 10 aus Polymer A und B werden dann am Vereinigungspunkt 13 und 14 zu einem Faden vereinigt und nach dem Durchtritt der Öse 15 auf zwei Aufspuleinrichtungen 16 und 17 aufgewickelt. Jede durch Motoren 21 und 22 angetriebene Aufspuleinrichtung 16 und 17 weist auf dem entsprechenden Dorn 18 und 19 vier volle Fadenbewicklungen 20 auf.

Fig. 2 zeigt den Streckkraftverlauf D und E in Abhängigkeit vom Streckverhältnis L/Lₒ, wobei die Einlaufgeschwindigkeit Lₒ mit 100 m/min konstant gehalten und die Abzugsgeschwindigkeit L entsprechend variiert wird. Die Verstreckung erfolgt auf einer Heizplatte von 100° C.

Kurve (D) zeigt einen Basic-Polyester-Teilfaden und Kurve (E) einen regular-Polyester-Teilfaden von unterschiedlichem Titer, resp. dtex 96 und dtex 144. Das titerbezogene Streckkraftverhältnis bei einer Bezugsverstreckung von 1 : 1,4 beträgt 4,8/1.2 = 4,0.

Die Erfindung wird nachstehend anhand des Beispiels näher erläutert.

### Beispiel

Normale Basic- und Regular-Polyester-Teilfäden wurden auf der Vorrichtung gemäß Fig. 1 mit einer Abzugsgeschwindigkeit von 3100 m/min hergestellt. Der Spinntiter des Fadens beträgt dtex 150 f 36, wobei der Basic-Komponententiter (A) dtex 80 f 16 und der Regular-Komponententiter (B) dtex 70 f 20 beträgt. Die Einspannlänge für die Komponenten (A) resp. (B) beträgt 140 und 120 cm. Nach dem Vereinigungspunkt werden die zusammengefaßten Teilfäden mit einer Knotendichte von 7,4 Knoten/m verwirbelt.

Die Garneigenschaften des erfindungsgemäßen Fadens sind in der Tabelle zusammengefaßt.

### Tabelle

Der so hergestellte Faden ergibt nach der Strecktexturierung einen Spun-like Faden, der in der Weberei, Strickerei und Wirkerei eingesetzt wird.

## Patentansprüche

1. Verfahren zum Co-Spinnen von synthetischen Fäden, aus wenigstens zwei Polymeren auf einer Doppelspinnposition, bestehend aus wenigstens zwei nebeneinander angeordneten Spinnpositionen (1, 2), dadurch gekennzeichnet, daß auf einer ersten Spinnposition (1) ein Polymer (A) und auf einer zweiten Spinnposition (2) ein Polymer (B) zu wenigstens zwei Teilfäden (9, 10) versponnen, jeder der Teilfäden (9, 10) einer getrennten Behandlung unterworfen, je ein Teilfaden (9, 10) der beiden Spinnpositionen in einem Vereinigungspunkt (13, 14) zusammengefaßt und die resultierenden Fäden aufgewickelt werden.

2. Verfahren nach Anspruch 1, dadurch gekennzeichnet, daß auf jeder der Spinnposition (1, 2) 2 bis 8 Teilfäden versponnen werden.

3. Verfahren nach Anspruch 1, dadurch gekennzeichnet, daß die Fäden mit einer Geschwindigkeit von 2500 - 6000 m/min aufgewickelt werden.

4. Verfahren nach Anspruch 1, dadurch gekennzeichnet, daß die Polymere reine oder modifizierte Polyester und/oder Polyamide und/oder Polypropylen oder ihre Copolymere sind.

5. Verfahren nach Anspruch 1, dadurch gekennzeichnet, daß die Teilfäden (9, 10) auf wenigstens zwei Aufspuleinrichtungen (16, 17) aufgewickelt werden.

6. Verfahren nach Anspruch 1, dadurch gekennzeichnet, daß die zusammengefaßten Teilfäden (9, 10) zwischen den Vereinigungspunkten (13, 14) und den Fadenwicklungen (20) verwirbelt werden.

7. Verfahren nach Anspruch 1, dadurch gekennzeichnet, daß das titerbezogene Streckkraftverhältnis der Teilfäden (9, 10) bei einer Bezugsverstreckung zwischen 1 : 1,2 und 1 : 2 größer als 2 ist.

8. Verfahren nach Anspruch 1, dadurch gekennzeichnet, daß die Behandlung der Teilfäden (9) und der Teilfäden (10) durch unterschiedliche Einspannlänge im Blasschacht erfolgt.

9. Verfahren nach Anspruch 1, dadurch gekennzeichnet, daß die Behandlung der Teilfäden (9) und der Teilfäden (10) mit einem gleichen oder unterschiedlichen Spinnpräparationsmittel bei gleicher und/oder unterschiedlicher Auftragshöhe erfolgt.

10. Vorrichtung zur Durchführung des Verfahrens nach den Ansprüchen 1 bis 9, dadurch gekennzeichnet, daß der Spinnposition (1) für das Polymer (A) eine Dosierpumpe (3) und wenigstens je eine Spinndüse (7) und der Spinnposition (2) für das Polymer (B) eine Dosierpumpe (4) und wenigstens je eine Spinndüse (8) zugeordnet sind und wenigstens je ein Konvergenzfadenführer (11, 12) und je eine Öse (15) als ein Mittel zur Vereinigung für wenigstens je zwei Teilfäden sowie ein Aufspulmittel (20) angeordnet sind.

11. Vorrichtung nach Anspruch 10, dadurch gekennzeichnet, daß die Spinndüsen (7, 8) mit wenigstens zwei Bohrungen versehen sind.

12. Vorrichtung nach Anspruch 10, dadurch gekennzeichnet, daß für jeden Faden zwischen den Vereinigungspunkten (13, 14) und den Ösen (15) eine Verwirbelungsdüse vorgesehen ist.

## Claims

1. A process for co-spinning of synthetic yarns of at least two polymers on a double spinning position comprising at least two adjacently arranged spinning positions (1, 2) characterised in that a polymer (A) is spun on a first spinning position (1) and a polymer (B) is spun on a second spinning position (2), to form at least two partial yarns (9, 10), each of the partial yarns (9, 10) is subjected to separate treatment, the partial yarns respectively (9, 10) of the two spinning positions are combined in a joining point (13, 14) and the resulting yarns are wound up.

2. A process according to claim 1, characterised in that on each of the spinning positions (1, 2) two to eight partial yarns are spun.

3. A process according to claim 1, characterised in that the yarn is wound up with a speed of from 2500 - 6000 m/min.

4. A process according to claim 1, characterised in that the polymers are pure or modified polyester and/or polyamide and/or polypropylene or their copolymers.

5. A process according to claim 5, characterised in that the partial yarns (9, 10) are wound up on at least two winders (16, 17).

6. A process according to claim 1, characterised in that the combined partial yarns (9, 10) are swirled between the uniting point (13, 14) and the yarn winding means (20).

7. A process according to claim 1, characterised in that with a reference tensile strain of between 1 : 1.2 and 1 : 2, the titre related tensile strength ratio of the partial yarns (9, 10) is greater than 2.

8. A process according to claim 1, characterised in that the treatment of the partial yarns (9) and of the partial yarns (10) is carried out by means of differential stretching lengths in the blast duct.

9. A process according to claim 1, characterised in that the treatment of the partial yarns (9) and of the partial yarns (10) is carried out with the same or different spinning preparation means with the same and/or different levels of application.

10. A device for carrying out the process of claims 1 to 9, characterised in that the spinning position (1) for the polymer (A) is provided with a dosing pump (3) and at least one spinning nozzle (7) each, and the spinning position (2) for the polymer (B) is provided with a dosing pump (4) and at least one spinning nozzle (8) each, and that arragements are made for at least one convergent yarn guide (11, 12) each and one ring (15) each as means for uniting at least two respective partial yarns, as well as for a winding means (20).

11. A device according to claim 10, characterised in that the spinning nozzles (7, 8) are provided with at least two bores.

12. A device according to claim 10, characterised in that provision is made for a swirling nozzle between the joining points (13, 14) and the rings (15) for each thread.

## Revendications

1. Procédé de filage à deux composants de fils synthétiques, avec au moins deux polymères sur une position double de filage, constitué au moins de deux positions de filage montées l'une à coté de l'autre (1, 2) caractérisées par une première position de filage (1) avec un polymère (A) et par une deuxième position de filage (2) avec un polymère (B) filés en donnant au moins deux fils partiels (9, 10), chaque fil partiel (9, 10) étant soumis à traitement distinct, chaque fil partiel (9, 10) des deux positions de filage sont rassemblés en un point de jonction (13, 14) et les fils résultants sont embobinés.

2. Procédé selon la revendication 1, caractérisé en ce qu'à chaque position de filage (1, 2) sont filés 2 à 8 fils partiels.

3. Procédé selon la revendication 1, caractérisé en ce que les fils sont enroulés sur une bobine à une vitesse de 2500 à 6000 m/min.

4. Procédé selon la revendication 1, caractérisé en ce que les polymères sont des polyesters pures ou modifiés et/ou des polyamides et/ou des polypropylènes ou leurs copolymères.

5. Procédé selon la revendication 1, caractérisé en ce que les fils partiels (9, 10) sont au moins enroulés sur deux dispositifs de bobinage (16, 17).

6. Procédé selon la revendication 1, caractérisé en ce que les fils partiels (9, 10) réunis sont entremêlés entre les points de jonction (13, 14) et le bobinage (20).

7. Procédé selon la revendication 1, caractérisé en ce que le titre des fils partiels (9, 10) rapporté au rapport étirage-force, avec un étirement de référence entre 1 : 1,2 et 1 : 2 est supérieur à 2.

8. Procédé selon la revendication 1, caractérisé en ce que le traitement des fils partiels (9) et des fils partiels (10) s'effectue par différentes longueurs déterminées dans la soufflerie.

9. Procédé selon la revendication 1, caractérisé en ce que le traitement des fils partiels (9) et des fils partiels (10) s'effectue avec une même ou une préparation de filage différente avec une même et/ou une hauteur de déposition différente.

10. Dispositif pour l'exécution des procédés selon les revendications 1 à 9, caractérisé en ce que la position de filage (1) pour le polymère (A) a une pompe doseuse (3) et au moins chacun une filière (7) et que la position de filage (2) pour le polymère (B) a une pompe doseuse (4) et au moins chacun une filière (8) et au moins chacun un guide-fil convergent (11, 12) et chacun une oeillet (15) comme moyen d'assemblage pour au moins deux fils partiels et d'une bobineuse (20) pour l'enroulement.

11. Procédé selon la revendication 10, caractérisé en ce que les filières (7, 8) sont dotées d'au moins de deux trous.

12. Procédé selon la revendication 11, caractérisé en ce qu'un entrelacement est prévu pour chaque fil entre les points de jonction (13, 14) et les oeillets (15).
